# EUROPÄISCHE PATENTSCHRIFT

(11) **EP 0 921 258 B1**
(45) Veröffentlichungstag und Bekanntmachung des Hinweises auf die Patenterteilung: **05.06.2002**
(21) Anmeldenummer: 98123401.6
(22) Anmeldetag: 09.12.1998
(51) Int. Cl.: E06B 1/24

(54) **Zarge aus Giessmaterial mit Füllstoffen und Verfahren zur Herstellung einer solchen**
Frame of casting material with fillers and way of producing one
Châssis de matière à mouler avec des charges et méthode de fabrication

(30) Priorität: 09.12.1997 DE 19754638
(43) Veröffentlichungstag der Anmeldung: 09.06.1999
(73) Patentinhaber: ACO SEVERIN AHLMANN GMBH & CO. KG, D-24768 Rendsburg (DE)
(72) Erfinder: Bannas, Werner, 24848 Kropp (DE); Bürger, Hugo, 97723 Oberthulba (DE); Hildebrandt, Thomas, 24145 Kiel (DE)
(74) Vertreter: Bohnenberger, Johannes, Dr.

(56) Entgegenhaltungen:
- EP-A1- 0 386 745
- EP-A2- 0 108 880
- DE-A1- 4 433 103
- JP-A- 52 033 335
- Database WPIL on Questel, week 9002, London: Derwent Publications Ltd., AN 90-014319, Class C04B; & SU 1470705 A (KAMEN SILIKATY ASSO), abstract.

## Beschreibung

Die Erfindung betrifft eine Zarge aus Gießmaterial mit Füllstoffen nach dem Oberbegriff des Patentanspruches 1 sowie ein Verfahren zur Herstellung einer solchen nach Patentanspruch 15.

Es sind Einbauzargen insbesondere für Fenster aus Polymerbeton bekannt, die aus einem Stück gegossen sind. Sie entsprechen üblicherweise in den Außenmaßen den Nennmaßen der Mauerwerksbauweise. Für unterschiedliche Wanddicken werden entsprechende Leibungsrahmentiefen zur Verfügung gestellt. Das bei der Erstellung der Außenwand eingemauerte oder einbetonierte Bauteil bildet dann die Basis für maßlich abgestimmte Fenster oder Türen. Insbesondere werden derartige Einbauzargen oder Leibungsrahmen im Kellerbereich verwendet. Dies gilt insbesondere dann, wenn Kellerräume als Gästezimmer, Wohnraum oder Hobbyraum genutzt werden sollen.

Ein Problem im Wohnungsbau besteht nun darin, daß einerseits niedrige Herstellungskosten bei dennoch hoher Stabilität und andererseits gute Wärmedämmeigenschaften gefordert werden. Diese sind bisher fast nur mit Hohlprofil-Zargen oder -Leibungsrahmen oder aber natürlich in Holzbauweise sicherzustellen. Der Aufwand hierfür ist aber sehr hoch.

Der Erfindung liegt die Aufgabe zugrunde, eine Zarge der eingangs genannten Art aufzuzeigen sowie ein Verfahren zu deren Herstellung anzugeben, die eine einfache, stabile und dennoch gut wärmedämmende Bauweise ermöglichen.

Diese Aufgabe wird durch die Zarge nach Patentanspruch 1 bzw. das Herstellungsverfahren nach Patentanspruch 15 gelöst.

Ein wesentlicher Punkt der Erfindung besteht darin, daß die Füllstoffverteilung im Material inhomogen erfolgt und zwar derart, daß der innere Bereich, also der Rahmenbereich, eine höhere Wärmedämmung aufweist als die Randbereiche. Dadurch wird einerseits die gewünschte Wärmedämmung erzielt, andererseits werden die Festigkeits- und Oberflächeneigenschaften der so hergestellten Zarge gegenüber herkömmlichen Zargen praktisch nicht verändert. Dennoch wird eine erstaunlich hohe Wärmedämmwirkung zwischen dem Außen- und dem Innenbereich erzielt.

Vorzugsweise werden die zweiten, leichteren Füllstoffe in einer Konzentration vorgesehen, die nahe einem der Randbereiche einen niedrigeren Wert aufweist, in Richtung auf den anderen Randbereich bis zu einem Maximalwert ansteigt und dann wieder auf einen niedrigeren Wert abfällt. Durch diese Maßnahme wird einerseits eine erhöhte Festigkeit erzielt, da sprungförmige Strukturänderungen fehlen. Andererseits wird dennoch eine hohe Dämmwirkung sichergestellt.

Vorzugsweise umfassen die zweiten, wärmedämmenden Füllstoffe verschiedene Korngrößen, wobei beim Maximalwert der Füllstoffkonzentration größere Korngrößen in einer erhöhten Konzentration gegenüber niedrigeren Korngrößen vorliegen. Auch diese Maßnahme hat positiven Einfluß auf die Festigkeitseigenschaften bei mindestens gleichbleibenden bzw. sogar verbesserten Wärmedämmeigenschaften.

Vorzugsweise umfassen die zweiten wärmedämmenden Füllstoffe Blähton und/oder Glaskugeln. Beide Füllstoffe haben sich insbesondere in Bezug auf die Festigkeitseigenschaften der herzustellenden Zarge als sehr positiv erwiesen.

Das Gießmaterial umfaßt vorzugsweise eine kalt aushärtende Mischung aus Kunstharz und Härter. Kalkmehl wird ebenfalls als Füllstoff zugegeben. Die zweiten, isolierenden Füllstoffe umfassen vorzugsweise feinen Blähton mit einem Durchmesser bzw. einer Sieblinie von 0-6mm, vorzugsweise von 0-5mm. Der Anteil an feinem Blähton beträgt vorzugsweise 5-11 Vol%, vorzugsweise 7-9 Vol%, vorzugsweise 8 Vol%.

Die Glashohlkugeln werden vorzugsweise mit einem Anteil von 20-30 Vol%, vorzugsweise 22-26 Vol%, insbesondere mit einem Anteil von 24 Vol% zugegeben.

Außerdem umfassen die zweiten Füllstoffe vorzugsweise groben Blähton mit einem Durchmesser bzw. einer Sieblinie von 2-10mm, vorzugsweise mit 4-8mm Durchmesser und mit einem Anteil von 30-50 Vol%, vorzugsweise 35-45 Vol%, insbesondere mit 39 Vol%. Hierbei kann bei einer anderen Ausführungsform der Erfindung der grobe Blähton durch Kies mit einer Sieblinie von 2-9mm, vorzugsweise von 3-8mm bei gleichen Anteilen ersetzt werden. Diese Mischung hat eine höhere Festigkeit bei einer etwas geringeren Wärmedämmwirkung.

Das Kalkmehl wird mit einem Anteil von 20-40 Vol%, vorzugsweise 25-35 Vol%, insbesondere mit einem Anteil von 29 Vol% zugegeben. Die Glashohlkugeln werden in einem Anteil von 16-32 Vol%, vorzugsweise 20-28 Vol%, insbesondere mit einem Anteil von 24 Vol% vorgesehen.

Vorzugsweise werden in mindestens einem Randbereich keine zweiten Füllstoffe vorgesehen, so dieser Randbereich eine besonders hohe Festigkeit erhält. Bei einer anderen Ausführungsform, die groben Blähton enthält, wird im Randbereich dieser mit einem reduzierten Anteil von vorzugsweise höchstens 15-25 Vol%, vorzugsweise mit einem Anteil von 19 Vol% vorgesehen.

Beim Herstellen der Zarge aus Gießmaterial mit Füllstoffen, vorzugsweise Polymerbeton für ein Fenster oder eine Tür mit einem gebäudeinneren ersten Randbereich, einem gebäudeäußeren zweiten Randbereich und einem zwischen den Randbereichen liegenden Rahmenbereich werden folgende Schritte durchgeführt:

Eine oben offene Form wird derart im wesentlichen horizontal liegend angeordnet, daß ein zur Bildung einer der beiden Randbereiche vorgesehener Formabschnitt unten und der andere Randbereich oben liegt.

Ein erstes Gießmaterial enthaltend erste, schwerere Füllstoffe wie Sand, Kies oder dergleichen und zweite, leichtere und wärmeisolierende Füllstoffe wie Glashohlkugeln, Blähton oder dergleichen wird eingefüllt bis zu einer Höhe, die unterhalb des oberen Randbereiches liegt.

Der obere Randbereich der Form wird mit einem zweiten Gießmaterial gefüllt, das einen geringeren Anteil an zweiten Füllstoffen aufweist als das gerade zuvor eingefüllte Gießmaterial.

Nun läßt man das Material aushärten und öffnet die Form zum Herausnehmen der Zarge.

Bei einer ersten bevorzugten Ausführungsform dieses Verfahrens wird in den ersten Randbereich zweites Gießmaterial, also solches mit einem geringeren Anteil an zweiten, wärmeisolierenden Füllstoffen eingefüllt, bevor das erste Gießmaterial mit dem erhöhten Anteil an isolierenden Füllstoffen eingefüllt wird. Die übrigen Schritte laufen ab wie zuvor beschrieben. Dadurch wird sichergestellt, daß auch der erste Randbereich eine erhöhte Festigkeit aufweist und nur der Rahmenbereich mit der (noch weiter) erhöhten Wärmedämmung ausgestattet ist.

Das zweite Gießmaterial wird insbesondere hierbei auf eine derartige Viskosität eingestellt, daß wenigstens Anteile der leichteren Füllstoffe, insbesondere solche mit großen Durchmessern, in einem Entmischvorgang eine zonenweise höhere Dichte einnehmen als diese im zweiten Gießmaterial im Mittel vorgesehen ist. Bei einer entsprechenden Steuerung bzw. Einstellung der verschiedenen Schichtdicken beziehungsweise der Viskosität kann man durch eine derartig inhomogene Wärmeleitfähigkeitsverteilung in den Zargenbereichen extrem wirksame Wärmisolationszonen vorsehen, in denen es auf Festigkeit und auch auf eine entsprechende Oberflächenstruktur weniger ankommt. Darüber hinaus wird eine optimale Oberflächenstruktur ohnehin durch Verwendung von Gießmaterial mit weniger wärmedämmenden Füllstoffen erzielt.

Beim Füllen der Form wird das erste und das zweite Gießmaterial entweder von zwei verschiedenen Extrudern, denen jeweils das erste bzw. das zweite Gießmaterial zuführbar ist und die vorzugsweise eine gemeinsame Fülleinrichtung beliefern oder von einem Extruder mit einer ausgangsseitigen Fülleinrichtung und mit einem auf das erste oder das zweite Füllmaterial umschaltbaren Eingang geliefert. Dadurch ist eine ökonomische Arbeitsweise sichergestellt. Vorzugsweise wird beim Füllen einer Serie von Formen zunächst der erste Randbereich mit dem ersten Gießmaterial gefüllt, dann zum Füllen des Rahmenbereichs auf das zweite Gießmaterial umgeschaltet, dann zum Füllen des zweiten Randbereiches auf das erste Gießmaterial umgeschaltet und dann wird schließlich nach dem Füllen des zweiten Randbereiches ohne umzuschalten der erste Randbereich einer nächsten Form unter Wiederholung des beschriebenen Vorgangs gefüllt. Ungenauigkeiten beim Umschaltvorgang bzw. Ungenauigkeiten beim Trennen der verschiedenen Gießmaterialien spielen so keine erhebliche Rolle mehr. In jedem Fall kann sichergestellt werden, daß der Rahmenbereich mit einer in erhöhtem Maße wärmedämmenden Gießmasse gebildet werden kann.

Weitere Ausführungsformen der Erfindung ergeben sich aus den Unteransprüchen sowie der Beschreibung eines Ausführungsbeispiels unter Bezug auf die beiliegenden Zeichnungen. Hierbei zeigen
- Fig. 1: eine erfindungsgemäß ausgebildete Zarge im schematisierten Querschnitt,
- Fig. 2: eine schematisierte Darstellung der Dichteverteilung an wärmeisolierenden Füllstoffen über die Tiefe der Zarge (von links nach rechts) in der Ausführungsform nach Fig. 1,
- Fig. 3: eine Darstellung ähnlich der nach Fig. 2, jedoch einer weiteren Ausführungsform der Erfindung, und
- Fig. 4: eine Darstellung ähnlich der nach den Figuren 2 und 3, jedoch einer dritten Ausführungsform der Erfindung.

Die in Fig. 1 gezeigte Fensterzarge ist der äußeren Form nach in üblicher Weise ausgebildet. Sie umfaßt einen gebäudeinneren ersten Randbereich 1, einen gebäudeäußeren zweiten Randbereich 2 und einen dazwischen liegenden Rahmenbereich 3, in welchem ein Fenster-Einsatzbereich 6 ausgebildet ist. Bei herkömmlichen aus Polymerbeton gefertigten Zargen besteht das Gießmaterial aus einer kalt aushärtenden Mischung von Kunstharz, Härter und mineralischen Füllstoffen, welche zähflüssig in eine Form verfüllt werden. Calciumcarbonat bzw. Kalk zum Einstellen der Fließfähigkeit, Aluminiumhydroxid zur Erhöhung der Feuerfestigkeit oder Graphit bzw. Ruß zur Verringerung der elektrostatischen Aufladung des Polymerbetons sind übliche Zusatz-Füllstoffe, die sich auch als Zusätze für die Mischung gemäß der nachfolgenden Beschreibung eignen.

Bei der erfindungsgemäßen Zarge bzw. beim erfindungsgemäßen Verfahren werden nun die mineralischen Füllstoffe, welche dem Material eine hohe Festigkeit verleihen, mindestens teilweise durch Füllstoffe mit erhöhten Wärmedämmeigenschaften ersetzt. In Fig. 1 sind mit der Bezugsziffer 7 erste, mineralische Füllstoffe und mit der Bezugsziffer 8 zweite Füllstoffe bezeichnet, welche eine erhöhte wärmedämmende Wirkung aufweisen. Die zweiten Füllstoffe 8 sind insbesondere im Rahmenbereich 3 der Zarge in erhöhter Konzentration angeordnet, so daß die Randbereiche 1 und 2 eine gegenüber dem Rahmenbereich 3 niedrigere wärmedämmende Wirkung aber dafür eine erhöhte Festigkeit aufweisen.

In den Figuren 2-4 sind verschiedene Möglichkeiten aufgezeigt, wie die Konzentration der zweiten Füllstoffe über die Tiefe (in Fig. 1 mit der Achse X bezeichnet) eingestellt werden kann.

Bei der in Fig. 2 gezeigten Ausführungsform der Erfindung sind die zweiten Füllstoffe mit ihrer erhöhten wärmedämmenden Wirkung im wesentlichen nur im Rahmenbereich vorgesehen. Beim Befüllen einer Form geht man so vor, daß man bis zum Punkt P1 in Fig. 2 in die Form eine Mischung einfüllt, welche lediglich mineralische Füllstoffe und keine solchen Füllstoffe mit erhöhter Wärmedämmwirkung einfüllt. Sobald die Füllhöhe P1 erreicht ist, wird ein zum Befüllen verwendeter Extruder auf eine zweite Mischung umgeschaltet, welche einen erhöhten Anteil an wärmedämmenden zweiten Füllstoffen enthält. Alternativ wird ein zweiter, mit der zweiten Mischung versorgter Extruder verwendet. Durch die in einem hier verwendeten Füllorgan bzw. im Extruder vorhandenen Restmengen an erster Mischung erfolgt keine plötzliche Änderung der Mischung, sondern ein "weicher" Übergang.

Sobald der Rahmenbereich im wesentlichen gefüllt ist (Füllungspunkt P2), wird wieder auf die erste Mischung umgeschaltet, so daß sichergestellt ist, daß der zweite Randbereich zumindest in seinen zargenäußeren Zonen praktisch nur noch mineralische Füllstoffe enthält.

Die in Fig. 3 gezeigte Ausführungsform der Erfindung unterscheidet sich von der nach Fig. 2 insbesondere dadurch, daß auch die Randbereiche 1 und 2 mit einer Mischung hergestellt werden, welche zweite Füllstoffe mit wärmedämmender Wirkung enthält. Die Konzentration der zweiten Füllstoffe wird jedoch in den beiden Randbereichen 1 und 2 niedriger gewählt als im Rahmenbereich, so daß das in Fig. 3 dargestellte "Befüllungsmuster" entsteht. Die Umschaltpunkte P1 und P2 entsprechen in ihrem Sinngehalt den soeben beschriebenen Umschaltpunkten. In Fig. 3 ist jedoch der zweite Umschaltpunkt P2 früher, schon innerhalb des Rahmenbereiches liegend gewählt, so daß der zweite Randbereich die gleiche Konzentration an zweiten Füllstoffen durchgängig aufweist wie der erste Randbereich.

Bei der in Fig. 4 gezeigten Ausführungsform der Erfindung wird nun im Prinzip nach dem selben Muster eingefüllt wie bei den Ausführungsformen nach den Figuren 2 und 3. Dadurch aber, daß die Viskosität der Gießmaterialien entsprechend niedrig gewählt wird, bildet sich schon während des Füllvorgangs und bis zu dem Zeitpunkt, zu welchem die zweiten Füllstoffe aufgrund des Aushärtevorgangs ihre Mobilität vollständig verlieren, eine erhöhte Konzentration an zweiten Füllstoffen in X-Richtung, also beim Herstellen der Zargen in der Richtung vertikal nach oben. Dies geschieht in erster Linie durch die hydrostatischen Auftriebskräfte, welche auf die zweiten Füllstoffe aufgrund deren geringen spezifischen Gewichts wirken. Insbesondere bildet sich eine erhöhte Konzentration an solchen zweiten Füllstoffen, welche besonders große Durchmesser haben. Die Randbereiche 1 und 2 bleiben von diesem Effekt im wesentlichen unberührt, da das eingefüllte Gießmaterial eine niedrigere Konzentration an zweiten Füllstoffen, insbesondere an solchen größeren Durchmessers mit ihrer erhöhten Auftriebswirkung aufweisen.

Es sei an dieser Stelle noch hervorgehoben, daß die anhand der Figuren 2-4 gezeigten Verfahrensschritte bzw. die dort gezeigten Materialaufbauweisen der Zarge miteinander im wesentlichen beliebig kombinierbar sind. Beispielsweise können die Randbereiche gemäß Fig. 4 auch so ausgebildet sein, wie dies in Fig. 2 gezeigt wurde. Weiterhin ist es auch möglich, den Rahmenbereich in verschiedene Zonen bzw. Zonen verschiedener Festigkeit/Wärmedämmwirkung zu unterteilen. Bei einer Ausführungsform der Erfindung wird beispielsweise der Fenstereinsatzbereich 6 als Zone erhöhter Festigkeit mit jeweils davor und dahinter liegenden Zonen erhöhter Wärmedämmwirkung ausgebildet.

Die Herstellung einer ganzen Reihe derartiger Zargen ist allerdings dann besonders einfach, wenn der erste Randbereich und der zweite Randbereich mit identischen Mischungen gefüllt werden. Dann kann man das Füllorgan nach endgültiger Befüllung einer ersten Form ohne Umschalten des Mischungsverhältnisses zu einer zweiten Form führen.

## Patentansprüche

1. Zarge aus Gießmaterial mit Füllstoffen, vorzugsweise aus Polymerbeton für ein Fenster oder eine Tür, mit einem ersten Randbereich (1), einem zweiten Randbereich (2) und einem zwischen den Randbereichen (1, 2) liegenden und in diese übergehenden Rahmenbereich (3),
**dadurch gekennzeichnet, daß**
die Füllstoffe erste, schwere Füllstoffe(7) wie Sand, Kies oder dergleichen und zweite, leichtere und wärmeisolierende Füllstoffe (8) wie Glashohlkugeln, Blähton oder dergleichen umfassen, wobei die zweiten Füllstoffe (8) im Rahmenbereich (3) in einer höheren Konzentration als in den Randbereichen (1, 2) vorgesehen sind.

2. Zarge nach Anspruch 1,
**dadurch gekennzeichnet, daß**
die zweiten Füllstoffe (8) im Rahmenbereich (3) in einer Konzentration vorgesehen sind, die nahe einem der Randbereiche (1, 2) einen niedrigeren Wert aufweist, in Richtung auf den anderen Randbereich (2, 1) bis zu einem Maximalwert ansteigt und dann wieder auf einen niedrigeren Wert abfällt.

3. Zarge nach Anspruch 2,
**dadurch gekennzeichnet, daß**
die zweiten Füllstoffe verschiedene Korngrößen umfassen und daß beim Maximalwert größere Korngrößen in einer erhöhten Konzentration vorliegen.

4. Zarge nach einem der vorhergehenden Ansprüche,
**dadurch gekennzeichnet, daß**
die zweiten Füllstoffe (7) Blähton und/oder Glashohlkugeln umfassen.

5. Zarge nach einem der vorhergehenden Ansprüche,
**dadurch gekennzeichnet, daß**
das Gießmaterial mit Füllstoffen eine kalt aushärtende Mischung aus Kunstharz, Härter und Kalkmehl umfaßt.

6. Zarge nach Anspruch 4,
**dadurch gekennzeichnet, daß**
die zweiten Füllstoffe (8) feinen Blähton mit einem Durchmesser (Sieblinie) von 0-6mm, vorzugsweise 0-5mm umfassen.

7. Zarge nach Anspruch 6,
**dadurch gekennzeichnet, daß**
der feine Blähton mit einem Anteil von 5-11 Vol%, vorzugsweise 7-9 Vol%, vorzugsweise 8 Vol% vorgesehen ist.

8. Zarge nach Anspruch 4,
**dadurch gekennzeichnet, daß**
die zweiten Füllstoffe (8) Glashohlkugeln mit einem Anteil von 20-30 Vol%, vorzugsweise 22-26 Vol%, vorzugsweise 24 Vol% umfassen.

9. Zarge nach Anspruch 4,
**dadurch gekennzeichnet, daß**
die zweiten Füllstoffe (7) groben Blähton mit einem Durchmesser (Sieblinie) von 2-10mm, vorzugsweise 4-8mm und in einem Anteil von 30-50 Vol%, vorzugsweise 35-45 Vol%, vorzugsweise 39 Vol% umfassen.

10. Zarge nach Anspruch 9,
**dadurch gekennzeichnet, daß**
der Volumenanteil an groben Blähton durch einen gleichgroßen Volumenanteil an Kies mit einer Sieblinie von 2-9mm, vorzugsweise 3-8mm ersetzt wird.

11. Zarge nach Anspruch 5,
**dadurch gekennzeichnet, daß**
das Kalkmehl mit einem Anteil von 20-40 Vol%, vorzugsweise 25-35 Vol%, vorzugsweise 29 Vol% vorgesehen ist.

12. Zarge nach Anspruch 4,
**dadurch gekennzeichnet, daß**
die Glashohlkugeln mit einem Anteil von 16-32 Vol%, vorzugsweise 20-28 Vol%, vorzugsweise 24 Vol% vorgesehen sind.

13. Zarge nach einem der vorhergehenden Ansprüche,
**dadurch gekennzeichnet, daß**
in mindestens einem Randbereich keine zweiten Füllstoffe (8) vorgesehen sind.

14. Zarge nach Anspruch 9,
**dadurch gekennzeichnet, daß**
mindestens in einem Randbereich der grobe Blähton mit einem mindestens reduzierten Anteil von vorzugsweise höchstens 15-25 Vol%, vorzugsweise 19 Vol% vorgesehen ist.

15. Verfahren zum Herstellen einer Zarge aus Gießmaterial mit Füllstoffen, vorzugsweise aus Polymerbeton für Fenster oder Türen, mit einem ersten Randbereich, einem zweiten Randbereich und einem zwischen den Randbereichen liegenden und in diese übergehenden Rahmenbereich, umfassend die Schritte
a) eine oben offene Form wird derart horizontal liegend angeordnet, daß ein zur Bildung eines der beiden Randbereiche vorgesehener Formabschnitt unten und der andere Randbereich oben liegt;
b) ein erstes Gießmaterial enthaltend erste, schwere Füllstoffe wie Sand, Kies oder dergleichen und zweite, leichtere und wärmeisolierende Füllstoffe wie Glashohlkugeln, Blähton oder dergleichen wird eingefüllt bis zu einer Höhe, die unterhalb des oberen Randbereiches liegt;
c) der obere Randbereich der Form wird mit einem zweiten Gießmaterial gefüllt, das einen geringeren Anteil an zweiten Füllstoffen aufweist als das gerade zuvor eingefüllte Gießmaterial.

16. Verfahren nach Anspruch 15,
**dadurch gekennzeichnet, daß**
in den ersten Randbereich zweites Gießmaterial gefüllt wird, bevor das erste Gießmaterial eingefüllt wird.

17. Verfahren nach einem der Ansprüche 15 oder 16,
**dadurch gekennzeichnet, daß**
das zweite Gießmaterial auf eine derartige Viskosität eingestellt wird, daß wenigstens Anteile der leichteren Füllstoffe, insbesondere solche mit größeren Durchmessern, in einem Entmischungsvorgang eine zonenweise höhere Dichte einnehmen als diese im zweiten Gießmaterial im Mittel vorgegeben ist.

18. Verfahren nach einem der Ansprüche 15 bis 17,
**dadurch gekennzeichnet, daß**
das erste und das zweite Gießmaterial entweder von zwei verschiedenen Extrudern, vorzugsweise mit einer gemeinsamen, auf die verschiedenen Extruder umschaltbaren Fülleinrichtung oder von einem Extruder mit einer ausgangsseitigen Fülleinrichtung und mit einem auf das erste oder das zweite Füllmaterial umschaltbaren Eingang geliefert werden.

19. Verfahren nach Anspruch 18,
**dadurch gekennzeichnet, daß**
beim Füllen einer Serie von Formen zunächst der erste Randbereich mit dem ersten Gießmaterial gefüllt, dann zum Füllen des Rahmenbereiches auf das zweite Gießmaterial umgeschaltet, dann zum Füllen des zweiten Randbereiches auf das erste Gießmaterial umgeschaltet und nach dem Füllen des zweiten Randbereiches ohne Umzuschalten der erste Randbereich einer nächsten Form unter Wiederholung des beschriebenen Vorgangs gefüllt wird.

20. Verfahren nach einem der Ansprüche 15-19,
**dadurch gekennzeichnet, daß**
das erste Gießmaterial als Füllstoff für eine Mischung aus
15-25 Vol%, vorzugsweise 20 Vol% Kies mit einer Sieblinie von 1-10mm, vorzugsweise 3-8mm;
15-23 Vol%, vorzugsweise 19 Vol% Blähton mit einer Sieblinie von 2-10mm, vorzugsweise von 4-8mm;
6-10 Vol%, vorzugsweise 8 Vol% Blähton mit einer Sieblinie von 0-6mm, vorzugsweise 0-4mm;
20-28 Vol%, vorzugsweise 24 Vol% Glashohlkugeln;
25-33 Vol%, vorzugsweise 29 Vol% Kalkmehl; und das zweite Gießmaterial als Füllstoff eine Mischung umfaßt aus:
35-43 Vol%, vorzugsweise 39 Vol% Blähton mit einer Sieblinie von 2-10mm, vorzugsweise 4-8 mm;
6-10 Vol%, vorzugsweise 8 Vol% Blähton mit einer Sieblinie von 0-6mm, vorzugsweise 0-4mm;
20-28 Vol%, vorzugsweise 24 Vol% Glashohlkugeln;
25-33 Vol%, vorzugsweise 29 Vol% Kalkmehl.

## Claims

1. A window or door case made of casting material having filling materials, preferably of concrete polymer, having a first edge region (1), a second edge region (2) and a frame region (3) located between the edge regions (1, 2) and merging therewith,
**characterised in that**
the filling materials comprise first, heavy filling materials (7) such as sand, gravel or the like, and second lighter, heat-insulating filling materials (8) such as hollow glass balls, expanded clay or the like, the second filling materials (8) being provided in a higher concentration in the frame region (3) than in the edge regions (1, 2).

2. A case according to Claim 1,
**characterised in that**,
in the frame region (3), the second filling materials (8) are provided in a concentration which has a lower value in the vicinity of one of the edge regions (1, 2), increases to a maximum value in the direction of the other edge region (2, 1), and then drops to a lower value again.

3. A case according to Claim 2,
**characterised in that**
the second filling materials have different particle sizes, and **in that** relatively large particle sizes are present in a higher concentration in the case of the maximum value.

4. A case according to one of the preceding claims,
**characterised in that**
the second filling materials (8) comprise expanded clay and/or hollow glass balls.

5. A case according to one of the preceding claims,
**characterised in that**
the casting material having filling materials comprises a cold-setting mixture of synthetic resin, hardening agents and lime powder.

6. A case according to Claim 4,
**characterised in that**
the second filling materials (8) comprise fine expanded clay having a diameter (particle-size distribution curve) of 0-6 mm, preferably 0-5 mm.

7. A case according to Claim 6,
**characterised in that**
the fine expanded clay is provided in a proportion of 5-11 vol%, preferably 7-9 vol%, preferably 8 vol%.

8. A case according to Claim 4,
**characterised in that**
the second filling materials (8) comprise hollow glass balls in a proportion of 20-30 vol%, preferably 22-26 vol%, preferably 24 vol%.

9. A case according to Claim 4,
**characterised in that**
the second filling materials (8) comprise coarse expanded clay having a diameter (particle-size distribution curve) of 2-10 mm, preferably 4-8 mm, and in a proportion of 30-50 vol%, preferably 35-45 vol%, preferably 39 vol%.

10. A case according to Claim 9,
**characterised in that**
the volume percent of coarse expanded clay is replaced by the same volume percent of gravel having a particle-size distribution curve of 2-9 mm, preferably 3-8 mm.

11. A case according to Claim 5,
**characterised in that**
the lime powder is provided in a proportion of 20-40 vol%, preferably 25-35 vol%, preferably 29 vol%.

12. A case according to Claim 4,
**characterised in that**
the hollow glass balls are provided in a proportion of 16-32 vol%, preferably 20-28 vol%, preferably 24 vol%.

13. A case according to one of the preceding claims,
**characterised in that**
second filling materials (8) are not provided in at least one edge region.

14. A case according to Claim 9,
**characterised in that**,
at least in an edge region, the coarse expanded clay is provided in an at least reduced proportion of preferably 15-25 vol% maximum, preferably 19 vol%.

15. A process for manufacturing a window or door case made of casting material having filling materials, preferably of concrete polymer, having a first edge region, a second edge region and a frame region located between the edge regions and merging therewith, comprising the steps:
a) a mould which is open at the top is arranged horizontally such that a mould portion provided for forming one of the two edge regions is at the bottom and the other edge region is at the top;
b) a first casting material containing first, heavy filling materials such as sand, gravel or the like, and second, lighter, heat-insulating filling materials such as hollow glass balls, expanded clay or the like, is poured in until it reaches a level which is below the upper edge region;
c) the upper edge region of the mould is filled with a second casting material, which has a smaller proportion of second filling materials than the casting material poured in immediately prior thereto.

16. A process according to Claim 15,
**characterised in that**
second casting material is poured into the first edge region before the first casting material is poured in.

17. A process according to one of Claims 15 or 16,
**characterised in that**
the second casting material is set to such a viscosity that, in a separating procedure, at least portions of the lighter filling materials, in particular those having larger diameters, assume a higher density zone-wise than the density in the second casting material in the centre.

18. A process according to one of Claims 15 to 17,
**characterised in that**
the first and the second casting material are supplied either by two different extruders, preferably having a common filling device which may be switched over to the different extruders, or by an extruder having a filling device at the output side and having an input which may be switched over to the first or the second filling material.

19. A process according to Claim 18,
**characterised in that**,
when filling a series of moulds, the first edge region is firstly filled with the first casting material, then there is a switch-over to the second casting material for the purpose of filling the frame region, then a switch over to the first casting material for the purpose of filling the second edge region, and, after the second edge region has been filled, the first edge region of a subsequent mould is filled without switching over by repeating the procedure described.

20. A process according to one of Claims 15-19,
**characterised in that**,
as a filling material, the first casting material comprises a mixture of
15-25 vol%, preferably 20 vol%, gravel having a particle-size distribution curve of 1-10 mm, preferably 3-8 mm;
15-23 vol%, preferably 19 vol%, expanded clay having a particle-size distribution curve of 2-10 mm, preferably 4-8 mm;
6-10 vol%, preferably 8 vol%, expanded clay having a particle-size distribution curve of 0-6 mm, preferably 0-4 mm;
20-28 vol%, preferably 24 vol%, hollow glass balls;
25-33 vol%, preferably 29 vol%, lime powder;
and, as a filling material, the second casting material comprises a mixture of:
35-43 vol%, preferably 39 vol% expanded clay having a particle-size distribution curve of 2-10 mm, preferably 4-8 mm;
6-10 vol%, preferably 8 vol%, expanded clay having a particle-size distribution curve of 0-6 mm, preferably 0-4 mm.
20-28 vol%, preferably 24 vol%, hollow glass balls;
25-33 vol%, preferably 29 vol%, lime powder.

## Revendications

1. Châssis en matériau de coulée avec charges, de préférence en béton de polymère, pour une fenêtre ou une porte, présentant une première zone de bordure (1), une deuxième zone de bordure (2) et une zone de cadre (3) qui se situe entre les zones de bordure (1, 2) et se prolonge dans celles-ci,
**caractérisé en ce que** les charges contiennent des premières charges lourdes (7) telles que sable, gravier ou similaire et des deuxièmes charges (8) plus légères et isolantes thermiquement, les deuxièmes charges (8) étant prévues dans la zone de cadre (3) dans une concentration plus grande que dans les zones de bordure (1, 2).

2. Châssis selon la revendication 1,
**caractérisé en ce que** les deuxièmes charges (8) sont prévues dans la zone de cadre (3) dans une concentration qui présente une valeur plus basse à proximité de l'une des zones de bordure (1, 2), s'élève jusqu'à une valeur maximale en direction des autres zones de bordure (2, 1) et redescend ensuite à une valeur plus basse.

3. Châssis selon la revendication 2,
**caractérisé en ce que** les deuxièmes charges comprennent des granulométries différentes et **en ce qu'**à la valeur maximale on trouve des granulométries plus grandes dans une plus forte concentration.

4. Châssis selon l'une des revendications précédentes,
**caractérisé en ce que** les deuxièmes charges (7) contiennent de l'argile expansée et/ou des billes creuses de verre.

5. Châssis selon l'une des revendications précédentes,
**caractérisé en ce que** la matériau de coulée avec charges contient un mélange durcissant à froid de résine synthétique, de durcisseur et de farine de chaux.

6. Châssis selon la revendication 4,
**caractérisé en ce que** les deuxièmes charges (8) contiennent de l'argile expansée fine avec un diamètre (courbe de tamisage) de 0 à 6 mm, de préférence de 0 à 5 mm.

7. Châssis selon la revendication 6,
**caractérisé en ce que** l'argile expansée fine est prévue dans une proportion de 5 à 11 % en volume, de préférence de 7 à 9 % en volume, de préférence de 8 % en volume.

8. Châssis selon la revendication 4,
**caractérisé en ce que** les deuxièmes charges (8) contiennent des billes creuses de verre dans une proportion de 20 à 30 % en volume, de préférence de 22 à 26 % en volume, de préférence de 24 % en volume.

9. Châssis selon la revendication 4,
**caractérisé en ce que** les deuxièmes charges (7) contiennent de l'argile expansée grossière d'un diamètre (courbe de tamisage) de 2 à 10 mm, de préférence de 4 à 8 mm et dans une proportion de 30 à 50 % en volume, de préférence de 35 à 40 % en volume, de préférence de 39 % en volume.

10. Châssis selon la revendication 9,
**caractérisé en ce que** la proportion en volume d'argile expansée grossière est remplacée par une proportion égale en volume de gravier avec un courbe de tamisage de 2 à 9 mm, de préférence de 3 à 8 mm.

11. Châssis selon la revendication 5,
**caractérisé en ce que** la farine de chaux est prévue dans une proportion de 20 à 40 % en volume, de préférence de 25 à 35 % en volume, de préférence de 29 % en volume.

12. Châssis selon la revendication 4,
**caractérisé en ce que** les billes creuses de verre sont prévues dans une proportion de 16 à 32 % en volume, de préférence de 20 à 28 % en volume, de préférence de 24 % en volume.

13. Châssis selon l'une des revendications précédentes,
**caractérisé en ce que** des deuxièmes charges (8) ne sont pas prévues dans au moins une zone de bordure.

14. Châssis selon la revendication 9,
**caractérisé en ce qu'**au moins dans une zone de bordure, l'argile expansée grossière est prévue avec une proportion au moins réduite, de préférence de 15 à 25 % en volume au plus, de préférence de 19 % en volume.

15. Procédé de fabrication d'un châssis en matériau de coulée avec charges, de préférence en béton de polymère, pour fenêtres ou portes, présentant une première zone de bordure (1), une deuxième zone de bordure (2) et une zone de cadre (3) qui se situe entre les zones de bordure (1, 2) et se prolonge dans celles-ci, comportant les étapes suivantes :
a) un moule ouvert à la partie supérieure est disposé horizontalement de manière qu'une partie de moule, prévue pour former l'une des deux zones de bordure, se situe en bas et l'autre zone de bordure en haut ;
b) un premier matériau de coulée contenant des premières charges lourdes telles que sable, gravier ou similaire, et des deuxièmes charges plus légères et isolantes thermiquement telles que des billes creuses de verre, de l'argile expansée ou similaire, est introduit jusqu'à une hauteur qui se situe au-dessous de la zone de bordure supérieure ;
c) la zone de bordure supérieure du moule est remplie d'un deuxième matériau de coulée qui contient une plus faible proportion de deuxièmes charges que le matériau de coulée qui a été introduit auparavant.

16. Procédé selon la revendication 15,
**caractérisé en ce qu'**on introduit dans la première zone de bordure un deuxième matériau de coulée avant que le premier matériau de coulée ne soit introduit.

17. Procédé selon l'une des revendications 15 ou 16,
**caractérisé en ce que** le deuxième matériau de coulée est réglé sur une viscosité telle qu'au moins des fractions des charges plus légères, en particulier celles présentant un plus grand diamètre, prennent au cours d'une opération de séparation du mélange, une densité plus grande dans certaines zones que la densité moyenne prédéterminée dans le deuxième matériau de coulée.

18. Procédé selon l'une des revendications 15 à 17,
**caractérisé en ce que** le premier et le deuxième matériaux de coulée proviennent soit de deux extrudeuses différentes, de préférence avec un dispositif de remplissage commun, commutable sur les différentes extrudeuses, ou d'une extrudeuse avec un dispositif de remplissage côté sortie et avec une entrée qui peut commuter sur le premier ou le deuxième matériau de remplissage.

19. Procédé selon la revendication 18,
**caractérisé en ce qu'**au cours du remplissage d'une série de moules, on remplit d'abord la première zone de bordure avec le premier matériau de coulée, puis on commute sur le deuxième matériau de coulée pour remplir la zone de cadre, puis on commute sur le premier matériau de coulée pour remplir la deuxième zone de bordure et après remplissage de la deuxième zone de bordure, sans commutation, on remplit la première zone de bordure d'un moule suivant en renouvelant l'opération décrite.

20. Procédé selon l'une des revendications 15 à 19,
**caractérisé en ce que** le premier matériau de coulée contient comme charge un mélange constitué de :
- 15 à 20 % en volume, de préférence 20 % en volume de gravier avec une courbe de tamisage de 1 à 10 mm, de préférence de 3 à 8 mm ;
- 15 à 23 % en volume, de préférence 19 % en volume d'argile expansée avec une courbe de tamisage de 2 à 10 mm, de préférence de 4 à 8 mm ;
- 6 à 10 % en volume, de préférence 8 % en volume d'argile expansée avec une courbe de tamisage de 0 à 6 mm, de préférence de 0 à 4 mm ;
- 20 à 28 % en volume, de préférence 24 % en volume de billes creuses de verre ;
- 25 à 33 % en volume, de préférence 29 % en volume de farine de chaux ;
et **en ce que** le deuxième matériau de coulée contient comme charges un mélange constitué de :
- 35 à 43 % en volume, de préférence 39 % en volume d'argile expansée avec une courbe de tamisage de 2 à 10 mm, de préférence de 4 à 8 mm ;
- 6 à 10 % en volume, de préférence 8 % en volume d'argile expansée, avec une courbe de tamisage de 0 à 6 mm, de préférence de 0 à 4 mm ;
- 20 à 28 % en volume, de préférence 24 % en volume de billes creuses de verre ;
- 25 à 33 % en volume, de préférence 29 % en volume de farine de chaux.
